# FASCICULE DE BREVET EUROPEEN

(11) **EP 2 350 746 B1**
(45) Date de publication et mention de la délivrance du brevet: **03.04.2013**
(21) Numéro de dépôt: 09736982.1
(22) Date de dépôt: 21.10.2009
(51) Int. Cl.: B21J 1/00, G04B 29/02

(54) **PROCÉDÉ DE FABRICATION D'UNE PLATINE DE MONTRE**
VERFAHREN ZUM HERSTELLEN EINER BODENPLATTE FÜR EINE UHR
METHOD OF MAKING A BOTTOM PLATE FOR A WATCH

(30) Priorité: 21.10.2008 EP 08167196
(43) Date de publication de la demande: 03.08.2011
(73) Titulaire: The Swatch Group Research and Development Ltd., 2074 Marin (CH)
(72) Inventeur: BAZIN, Jean-Luc, F-74500 Publier (FR); BOURBAN, Stewes, CH-1588 Cudrefin (CH); WINKLER, Yves, CH-3185 Schmitten (CH); BREBNER-GRUPP, Nathalie, CH-2073 Enges (CH)
(74) Mandataire: Ravenel, Thierry Gérard Louis
(86) Numéro de dépôt international: PCT/EP2009/063782
(87) Numéro de publication internationale: WO 2010/046381

(56) Documents cités:
- EP-A- 1 696 153
- WO-A-2004/047582
- JP-A- 55 145 139
- JP-A- 2001 293 551
- JP-A- 2005 201 789

## Description

La présente invention concerne un procédé de réalisation d'un élément de pièce d'horlogerie.

### ARRIERE PLAN TECHNOLOGIQUE

Il est connu dans l'art antérieur des platines de montres en matériaux cristallins. Ces platinés de montres sont fixées dans le boîtier de la montre et soutiennent de nombreux éléments. Parmi les éléments soutenus par ladite platine, on retrouve les ponts et les divers organes du mouvement tels que les engrenages. Ces platines sont d'une très grande complexité géométrique et se doivent d'être d'une grande précision. Ainsi pour facilement usiner cette pièce, il est généralement constaté l'utilisation de laiton.

Néanmoins, cette nécessité de grande précision induit comme inconvénient majeur un coût de fabrication très élevé. Cela impose des techniques d'usinage et en particulier l'utilisation de centres d'usinage à commande numérique de grande qualité afin de satisfaire à la précision souhaitée et un nombre d'étapes très important.

Les coûts de fabrication sont encore accentués par l'adjonction sur les mouvements les plus prestigieux de décorations de surface. Ces décorations telles que le satinage, polissage, guillochage sont souvent réalisées sur la platine afin d'améliorer son esthétique tout en augmentant sa valeur. Bien sûr, ces opérations d'embellissement esthétiques nécessitent des machines spécialisées dont le coût est non négligeable.

Il est également connu de l'art antérieur des éléments de pièce d'horlogerie en matériaux amorphes. Un exemple est divulgué dans le document JP2005201789.

### RESUME DE L'INVENTION

L'invention concerne un procédé de fabrication d'un élément de pièce d'horlogerie qui pallie les inconvénients susmentionnés de l'art antérieur en proposant une platine moins coûteuse et plus rapide à produire tout en ayant une précision au moins égale à celle de l'art antérieur.

A cet effet, l'invention concerne un procédé de réalisation d'une platine de montre selon la revendication 1.

Dans un premier mode de réalisation, le procédé utilise les propriétés avantageuses de mise en forme des matériaux amorphes en l'appliquant à un procédé simple de forgeage. En effet, ces métaux amorphes ont la caractéristique particulière de se ramollir tout en restant amorphe dans un intervalle de température [Tg - Tx] donné propre à chaque alliage (avec Tg : température de transition vitreuse et Tx : température de cristallisation). Il est ainsi possible de les mettre en forme sous une faible contrainte de l'ordre du MPa et à des températures peu élevées pouvant descendre jusqu'à au moins 200°C selon le matériau. Cela permet alors de reproduire très précisément des géométries fines et précises car la viscosité de l'alliage diminue fortement et ce dernier épouse ainsi tous les détails des matrices. Cela convient alors typiquement pour une pièce complexe et précise telle qu'une platine de montre.

L'invention concerne également un second mode de réalisation qui utilise le principe de la coulée.

Un avantage de ce mode de réalisation est qu'il est plus simple à réaliser et ne nécessitant pas l'utilisation d'une préforme amorphe. Effectivement, un tel procédé utilise des techniques simples de réalisation de pièces par fonderie rendant ainsi l'outillage à utiliser moins complexe associé à l'utilisation de la zone amorphe dudit matériau. Comme pour le premier mode de réalisation, cela permet alors de reproduire très précisément des géométries fines et précises car la viscosité de l'alliage diminue fortement et ce dernier épouse ainsi tous les détails du moule. Cette simplification permet alors un gain financier conséquent.

Des modes de réalisation avantageux de ce procédé font l'objet des revendications dépendantes 3 à 26.

Un autre avantage découle de cette capacité à parfaitement épouser les formes du moule. En effet, il peut être ainsi prévu de coupler les étapes de fabrication de la platine avec celles de décorations en même temps. Cette solution est envisageable en réalisant les décorations directement sur le moule ou les matrices afin de les reproduire directement pendant la fabrication de la platine. Cela permet ainsi un nouveau gain de temps et d'argent.

Enfin, l'utilisation des matériaux amorphes permet l'utilisation d'alliages plus résistants dits à hautes performances mécaniques. Ainsi la fabrication de la platine n'est plus assujettie à l'usinage du laiton. On comprend donc; par l'emploi de matériaux à hautes performances mécaniques, qu'il devient également possible de réduire les dimensions de ladite platine notamment son épaisseur avec de mêmes caractéristiques mécaniques.

La présente invention concerne également un procédé de réalisation d'un pont de pièce d'horlogerie selon la revendication 2. Des modes de réalisation avantageux de ce procédé font l'objet des revendications dépendantes 3 à 25.

### BREVE DESCRIPTION DES FIGURES

Les buts, avantages et caractéristiques du procédé selon la présente invention apparaîtront plus clairement dans la description détaillée suivante de formes de réalisation de l'invention donnée uniquement à titre d'exemple non limitatif et illustrée par l'unique dessin annexé représentant le schéma fonctionnel du procédé selon l'invention.

### DESCRIPTION DETAILLEE

Un mouvement de montre se compose d'une platine sur laquelle est fixée le mécanisme de la montre. Ainsi, la platine soutient les organes d'accumulation d'énergie, les organes de régulation et les organes moteurs dudit mouvement.

Dans le cas d'une montre mécanique, ces différents organes peuvent être fixés entre la platine et des ponts à l'aide de pivots. La présente invention consiste alors en un procédé de fabrication 1 d'éléments tels qu'un pont ou une platine pour une pièce d'horlogerie. Dans la description suivante, la réalisation de la platine sera prise comme exemple, la réalisation des ponts de la montre étant identique.

Un premier mode de réalisation consiste à utiliser le formage à chaud à l'aide d'une presse.

La première étape A₁ consiste en premier lieu à réaliser les matrices de la platine. Ces matrices ont chacune une face interne comprenant l'empreinte négative de la platine à réaliser. Ces matrices sont pourvues de moyens permettant l'évacuation du surplus de matière. Bien entendu, la réalisation de telles matrices ne faisant pas partie de l'objet de la présente invention, toutes les méthodes possibles pour réaliser ces matrices sont envisageables.

En second lieu, cette première étape A₁ consiste à se munir du matériau dans lequel la platine va être réalisée. Selon la présente invention, le matériau utilisé est un matériau au moins partiellement amorphe. Préférentiellement, on utilisera un matériau totalement amorphe, ledit matériau pouvant alors être un métal précieux ou non. Bien entendu, on pourra aussi prévoir que le métal est un alliage.

L'utilisation de matériau amorphe permet avantageusement une réduction des dimensions. En effet, les matériaux amorphes possèdent des caractéristiques de déformation et de limite élastique telles qu'ils puissent subir de plus fortes contraintes avant de se déformer plastiquement. Ainsi à contraintes équivalentes par rapport à une platine en matériau cristallin, une réduction des dimensions et notamment de l'épaisseur est envisageable.

Une fois muni des matrices et du matériau, l'étape suivante B₁ consiste à manipuler le tout afin de réaliser ledit élément.

En tout premier lieu, l'étape B₁ consiste à réaliser une préforme en matériau amorphe. Cette préforme consiste en une pièce d'aspect et de dimensions similaire à la pièce finale. Par exemple, dans le cas présent d'une platine, la préforme se présente sous la forme d'un disque. Il est alors nécessaire que ladite préforme ait toujours une structure amorphe.

Au préalable, les matrices sont disposées dans la presse à chaud. Ces matrices sont alors chauffées jusqu'à atteindre la température spécifique au matériau, préférentiellement, entre sa température de transition vitreuse Tg et sa température de cristallisation Tx.

Une fois les matrices mises en température, la préforme est disposée sur une des matrices. Une pression est alors exercée sur la préforme par rapprochement des matrices afin de répliquer leur forme sur ladite préforme en métal amorphe. Cette opération de pressage est effectuée pendant un laps de temps prédéfini. Une fois ce laps de temps écoulé, les matrices s'ouvrent afin que puisse commencer l'étape C de refroidissement de la pièce moulée.

Ce principe de formage à chaud offre avantageusement une grande précision des pièces obtenues. Cette précision est permise par maintien du matériau en métal amorphe, à une température située entre Tg et Tx. En effet, lorsqu'un matériau amorphe est chauffé jusqu'à cet intervalle de températures, sa viscosité diminue fortement passant pour certains matériaux de 10²⁰ Pa.s⁻¹ à 10⁵ Pa.s⁻¹. Cela permet alors au matériau amorphe de mieux remplir les espaces desdites empreintes négatives de chaque matrice ce qui facilite la réalisation de pièces complexes.

Selon un deuxième mode de réalisation, la platine est réalisée par fonderie comme par exemple la coulée d'un métal liquide dans un moule. Pour ce faire, l'étape A₂ consiste en premier lieu à réaliser le moule de la platine par n'importe quelle méthode possible.

En second lieu, cette première étape consiste à se munir du matériau dans lequel la platine va être réalisée. Dans ce second mode de réalisation, il n'est pas utile d'utiliser absolument un matériau amorphe. En effet, peu importe que le matériau soit cristallin ou déjà amorphe puisque le principe de la coulée nécessite une mise sous forme liquide c'est-à-dire supérieur à Tx. Il n'est donc pas nécessaire d'avoir une structure cristalline particulière auparavant puis que la mise sous forme liquide déstructurera ledit matériau.

Cependant, comme la température de fusion des métaux amorphes est plus faible que celles de métaux cristallins, la mise en oeuvre du procédé se trouvant alors facilité. On pourra également prévoir que la coulée est du type par injection permettant au matériau sous forme liquide de mieux épouser les formes du moule.

Ensuite vient l'étape B₂ de mise en forme du matériau. Pour cela, le matériau constitutif de la platine est alors chauffé pour être mis sous forme liquide. Une fois liquéfié, ce matériau est injecté dans le moule.

Une fois le temps de pressage prédéterminé terminé, les matrices étant ouvertes ou non, selon le premier mode de réalisation A₁, B₁ ou le matériau coulé selon le deuxième mode de réalisation A₂, B₂, la prochaine étape consiste à solidifier ledit élément. Cette solidification consiste en une étape de refroidissement appelée l'étape C. Cette étape C est effectuée de façon rapide afin de descendre au plus vite à une température inférieure à Tg. En effet, un refroidissement trop lent permet aux atomes de se structurer sous forme de maille et donc de cristalliser le métal alors qu'un refroidissement rapide permet de figer les atomes afin d'éviter qu'ils se structurent. Ainsi, si dans le cas du formage à chaud, le but est de conserver l'état au moins partiellement amorphe initial, dans le cas de la coulée, le but est d'obtenir un état amorphe ou au moins partiellement amorphe.

En effet, dans le deuxième mode de réalisation, l'utilisation de la coulée de métal puis de l'étape C de refroidissement pour en faire du métal amorphe, est plus précis que son équivalent en métal cristallin. En effet, comme le métal amorphe ne possède pas de structure cristalline lorsque celui-ci se solidifie, le métal amorphe ne subit que très peu les effets du retrait de matière dû à la solidification. Ainsi dans le cas d'un matériau cristallin, ce retrait de solidification peut atteindre 5 à 6% ce qui signifie que la pièce voit sa taille diminuer de 5 à 6 % lors de la solidification. Dans le cas du métal amorphe, ce retrait est d'environ 0.5%.

La quatrième étape D consiste alors à récupérer ladite platine une fois celle-ci solidifié.

Selon le procédé 1, une étape E est prévue après l'étape D. L'étape E consiste à insérer dans la platine des organes complémentaires tels que des paliers en rubis utilisés par exemple pour supporter des axes des roues dentées formant l'engrenage de la montre. Cette insertion des paliers en rubis, lors de l'étape E, est réalisée par sertissage à chaud. Pour cela, la platine est chauffée localement à l'endroit où doit être inséré ledit palier, à une température comprise entre Tg et Tx. Une fois l'endroit mis à température, le palier en rubis est approché dudit endroit, puis enfoncé dans la platine.

Dans une première variante de cette étape E, le palier est chauffé à une température supérieure à Tg puis presser dans la platine. La chaleur dégagée par ledit palier chauffe localement la platine jusqu'à une température supérieure à Tg facilitant l'insertion.

Ensuite, la platine est refroidie rapidement pour garder l'état amorphe du métal et est ébavurée de tout surplus de matière. Cette étape E permet ainsi une meilleure accroche du palier dans la platine grâce à la capacité du matériau amorphe à bien épouser les contours. L'étape E permet également un gain de temps et financier de par sa simplicité.

On pourra également prévoir qu'un palier est directement placé dans le moule ou sur les matrices et inséré lors des étapes B₁ ou B₂.

On peut aussi prévoir avantageusement que des paliers sont directement intégrés dans la forme coulée ou matricée, pendant les étapes B₁ ou B₂ en formant un élément monobloc c'est-à-dire que les paliers font partie intégrante de l'élément et non une partie rapportée.

De manière avantageuse, le procédé 1 peut également prévoir une étape F de recristallisation de ladite platine. Pour cela, la platine est chauffée pour atteindre une température au moins égale à la température de cristallisation du métal amorphe. Le refroidissement est ensuite effectué afin que les atomes aient le temps de se structurer. Cette étape peut, dans un exemple ne faisant pas partie de la présente invention, avoir lieu après l'étape de récupération D (en trait double à la figure 1) ou, selon l'invention, après l'étape E d'insertion des organes complémentaires (en trait simple à la figure 1). Cette recristallisation peut être utilisée afin de modifier avantageusement certaines propriétés physiques, mécaniques ou chimiques du matériau telles que la ténacité, la dureté ou le coefficient de friction.

Une variante du procédé 1 consiste à réaliser des décorations lors de l'étape B₁ ou B₂ des modes de réalisation ci-dessus. Pour cela, les décorations de la platine telles que des décorations du type côte de Genève, perlage, satinage ou guillochage sont réalisées directement dans les empreintes négatives dudit moule ou desdites matrices. Ainsi, en plus des avantages cités précédemment, cette variante permet également de se passer du lourd outillage utilisé actuellement pour réaliser ces décorations en série. On comprend que le procédé 1 permet donc la réalisation d'une platine décorée de manière plus rapide et, incidemment, de manière moins chère.

D'autre part, il pourra être prévu de réaliser directement les taraudages des pas de vis lors de l'étape B₂ du deuxième mode de réalisation. Cette opération serait alors effectuée lors de la coulée par des inserts prévus dans le moule.

On comprendra que diverses modifications et/ou améliorations et/ou combinaisons évidentes pour l'homme du métier peuvent être apportées aux différents modes de réalisation de l'invention exposée ci-dessus sans sortir du cadre de l'invention définie par les revendications annexées.

On comprendra que la platine peut être de forme carrée ou rectangulaire et que les paliers en rubis ne sont pas les seuls organes complémentaires à pouvoir être insérés.

## Revendications

1. Procédé de réalisation d'une platine de pièce d'horlogerie **caractérisé en ce qu'**il comprend les étapes suivantes :
a) se munir (A₁, A₂) du matériau constitutif de la platine comprenant au moins un élément métallique;
b) former (B₁, B₂) ladite platine;
c) refroidir (C) rapidement l'ensemble pour figer les atomes afin d'éviter qu'ils ne se structurent de sorte à obtenir ladite platine de pièce d'horlogerie dans un état au moins partiellement amorphe; et
d) récupérer (D) ladite platine ;
e) insérer (E) au moins un organe complémentaire dans la platine quand elle est dans ledit état au moins partiellement amorphe par sertissage à chaud.

2. Procédé de réalisation d'un pont de pièce d'horlogerie **caractérisé en ce qu'**il comprend les étapes suivantes :
a) se munir (A₁, A₂) du matériau constitutif du pont comprenant au moins un élément métallique;
b) former (B₁, B₂) ledit pont
c) refroidir (C) rapidement l'ensemble pour figer les atomes afin d'éviter qu'ils ne se structurent de sorte à obtenir ledit pont de pièce d'horlogerie dans un état au moins partiellement amorphe; et
d) récupérer (D) ledit pont ;
e) insérer (E) au moins un organe complémentaire dans le pont quand il est dans ledit état au moins partiellement amorphe par sertissage à chaud.

3. Procédé selon les revendications 1 ou 2, **caractérisé en ce que** l'étape b) comporte les étapes suivantes :
● réaliser une préforme au moins partiellement amorphe;
● chauffer des matrices entre la température de transition vitreuse et la température de cristallisation du matériau;
● placer la préforme entre les matrices ; et
● exercer une pression sur la préforme à l'aide des matrices pendant un temps prédéterminé afin de répliquer leur forme sur chacune des faces de la préforme, et **en ce que** l'étape c) consiste à refroidir ladite platine ou ledit pont de sorte à conserver l'état au moins partiellement amorphe.

4. Procédé selon la revendication 3, **caractérisé en ce que** les matrices comportent des inserts.

5. Procédé selon la revendication 4, **caractérisé en ce que** chaque insert est destiné à réaliser une forme dans la platine ou le pont.

6. Procédé selon la revendication 5, **caractérisé en ce que** ladite forme est un palier.

7. Procédé selon la revendication 5, **caractérisé en ce que** ladite forme est une décoration.

8. Procédé selon la revendication 4, **caractérisé en ce que** chaque insert forme un organe destiné à être intégré dans la platine ou le pont.

9. Procédé selon la revendication 8, **caractérisé en ce que** ledit organe est un palier.

10. Procédé selon la revendication 8, **caractérisé en ce que** ledit organe est une décoration.

11. Procédé selon les revendications 1 ou 2, **caractérisé en ce que** l'étape b) consiste à réaliser ladite platine ou ledit pont par coulée dudit matériau dans un moule, et **en ce que** l'étape c) consiste à refroidir (C) l'ensemble de sorte à donner audit élément une structure amorphe.

12. Procédé selon la revendication 11, **caractérisé en ce que** le moulage par coulée est du type par injection.

13. Procédé selon les revendications 11 ou 12, **caractérisé en ce que** le moule comporte des inserts.

14. Procédé selon la revendication 13, **caractérisé en ce que** chaque insert est destiné à réaliser une forme dans la platine ou le pont.

15. Procédé selon la revendication 14, **caractérisé en ce que** ladite forme est un taraudage.

16. Procédé selon la revendication 14, **caractérisé en ce que** ladite forme est un palier.

17. Procédé selon la revendication 14, **caractérisé en ce que** ladite forme est une décoration.

18. Procédé selon la revendication 13, **caractérisé en ce que** chaque insert forme un organe destiné à être intégré dans ladite platine ou ledit pont.

19. Procédé selon la revendication 18, **caractérisé en ce que** ledit organe est un palier.

20. Procédé selon la revendication 18, **caractérisé en ce que** ledit organe est une décoration.

21. Procédé selon l'une des revendications 1 à 20, **caractérisé en ce que** l'insertion (E) dudit organe complémentaire comporte les étapes suivantes :
● chauffer localement la surface de la platine ou du pont devant recevoir l'organe à une température comprise entre la température de transition vitreuse et la température de cristallisation du matériau formant la platine ou le pont ; et
● exercer une pression sur ledit organe afin que ce dernier s'insère dans ladite platine ou ledit pont.

22. Procédé selon l'une des revendications 1 à 20, **caractérisé en ce que** l'insertion (E) dudit organe complémentaire comporte les étapes suivantes
● chauffer l'organe devant être reçu sur la surface de la platine ou du pont à une température supérieure à la température de transition vitreuse du matériau formant la platine ou le pont ; et
● exercer une pression sur ledit organe afin que ce dernier chauffe localement la platine ou le pont et s'insère dans ladite platine ou ledit pont.

23. Procédé selon l'une des revendications 1 à 22, **caractérisé en ce que** ledit au moins un organe complémentaire comporte un palier en rubis.

24. Procédé selon l'une des revendications précédentes, **caractérisé en ce que** le procédé (1) comprend après l'étape c) l'étape consistant à cristalliser (F) la platine ou le pont.

25. Procédé selon l'une quelconque des revendications précédentes, **caractérisé en ce que** le matériau utilisé est totalement amorphe.

## Claims

1. Method of making a timepiece plate, **characterized in that** it includes the following steps:
a) taking (A₁, A₂) the material forming the plate including at least one metallic element;
b) forming (B₁, B₂) said plate;
c) cooling (C) quickly everything to freeze the atoms in order to avoid their ordering so as to obtain said timepiece plate in an at least partially amorphous state; and
d) retrieving (D) said plate.
e) inserting (E) at least one complementary member in the plate when it is in said at least partially amorphous state by hot setting

2. Method of making a timepiece bridge, **characterized in that** it includes the following steps:
a) taking (A₁, A₂) the material forming the bridge including at least one metallic element;
b) forming (B₁, B₂) said bridge;
c) cooling (C) quickly everything to freeze the atoms in order to avoid their ordering so as to obtain said timepiece bridge in an at least partially amorphous state; and
d) retrieving (D) said bridge.
e) inserting (E) at least one complementary member in the bridge when it is in said at least partially amorphous state by hot setting

3. Method according to claims 1 or 2, **characterized in that** step b) includes the following steps:
● making an at least partially amorphous preform;
● heating dies between the vitreous transition temperature and the crystallisation temperature of the material;
● placing the prefrom between the dies; and
● exerting pressure on the preform using dies for a predetermined time so as to replicate the shape thereof on each of the faces of the preform,
and **in that** step c) consists in cooling said plate or said bridge so as to preserve the at least partially amorphous state thereof.

4. Method according to claim 3, **characterized in that** the dies include inserts.

5. Method according to claim 4, **characterized in that** each insert is intended to form a shape in the plate or bridge.

6. Method according to claim 5, **characterized in that** said shape is a bearing.

7. Method according to claim 5, **characterized in that** said shape is a decoration.

8. Method according to claim 4, **characterized in that** each insert forms a member intended to be integrated in the plate or bridge.

9. Method according to claim 8, **characterized in that** said member is a bearing.

10. Method according to claim 8, **characterized in that** said member is a decoration.

11. Method according to claims 1 or 2, **characterized in that** step b) consists in making said plate or said bridge by pouring said material into a mould, and **in that** step c) consists in cooling (C) everything so as to give said element an amorphous structure.

12. Method according to claim 11, **characterized in that** the cast moulding is injection moulding.

13. Method according to claims 11 or 12, **characterized in that** the mould includes inserts.

14. Method according to claim 13, **characterized in that** each insert is intended to make a shape in the plate or bridge.

15. Method according to claim 14, **characterized in that** said shape is a thread.

16. Method according to claim 14, **characterized in that** said shape is a bearing.

17. Method according to claim 14, **characterized in that** said shape is a decoration.

18. Method according to claim 13, **characterized in that** each insert forms a member intended to be integrated in said plate or said bridge.

19. Method according to claim 18, **characterized in that** said member is a bearing.

20. Method according to claim 18, **characterized in that** said member is a decoration.

21. Method according to claims 1 or 2, **characterized in that** the insertion (E) of said complementary member includes the following steps:
● heating the surface of the plate or bridge that will receive the member to a temperature comprised between the vitreous transition temperature and in crystallisation temperature of the material forming said plate or bridge; and
● exerting pressure on said member so that the latter is inserted into said plate or said bridge.

22. Method according to claims 1 or 2, **characterized in that** the insertion (E) of said complementary member includes the following steps:
● heating the member that is to be received on the surface of the plate or bridge to a higher temperature than the vitreous transition temperature of the material forming said plate or bridge; and
● exerting pressure on said complementary member so that the latter locally heats the bridge or the plate and inserts itself into said plate or bridge.

23. Method according to any of claims 1 to 22, **characterized in that** said at least one complementary member includes a ruby bearing.

24. Method according to any of the preceding claims, **characterized in that** the method (1) further includes after the step e) the step consisting in crystallising (F) the plate or bridge.

25. Method according to any of the preceding claims, **characterized in that** the material used is totally amorphous.

## Patentansprüche

1. Verfahren zum Herstellen einer Zeitmessgerät-Platine, **dadurch gekennzeichnet, dass** es die folgenden Schritte umfasst:
a) Vorsehen (A₁, A₂) des konstitutiven Materials der Platine, das wenigstens ein Metallelement enthält;
b) Bilden (B₁, B₂) der Platine;
c) schnelles Kühlen (C) der Gesamtheit, um die Atome zu koagulieren, um zu vermeiden, dass sie sich strukturieren, derart, dass die Zeitmessgerät-Platine in einem wenigstens teilweise amorphen Zustand erhalten wird; und
d) Wiedergewinnen (D) der Platine;
e) Einsetzen (E) durch Heißquetschen wenigstens eines komplementären Organs in die Platine, wenn sie in dem wenigstens teilweise amorphen Zustand ist.

2. Verfahren für die Herstellung einer Zeitmessgerät-Brücke, **dadurch gekennzeichnet, dass** es die folgenden Schritte umfasst:
a) Vorsehen (A₁, A₂) des konstitutiven Materials der Brücke, das wenigstens ein Metallelement enthält;
b) Bilden (B₁, B₂) der Brücke;
c) schnelles Kühlen (C) der Gesamtheit, um die Atome zu koagulieren, um zu vermeiden, dass sie sich nicht strukturieren, derart, dass die Zeitmessgerät-Brücke in einem wenigstens teilweise amorphen Zustand erhalten wird; und
d) Wiedergewinnen (D) der Brücke;
e) Einsetzen (E) durch Heißquetschen wenigstens eines komplementären Organs in die Brücke, wenn sie in dem wenigstens teilweise amorphen Zustand ist.

3. Verfahren nach den Ansprüchen 1 oder 2, **dadurch gekennzeichnet, dass** der Schritt b) die folgenden Schritte umfasst:
● Verwirklichen eines wenigstens teilweise amorphen Vorformlings;
● Erhitzen vom Matrizen zwischen der Glasübergangstemperatur und der Kristallisationstemperatur des Materials;
● Anordnen des Vorformlings zwischen den Matrizen; und
● Ausüben eines Drucks auf den Vorformling mit Hilfe der Matrizen während einer vorgegebenen Zeit, um ihre Form auf jede der Flächen des Vorformlings zu kopieren,
und dass der Schritt c) darin besteht, die Platine oder die Brücke zu kühlen, um den wenigstens teilweise amorphen Zustand aufrechtzuerhalten.

4. Verfahren nach Anspruch 3, **dadurch gekennzeichnet, dass** die Matrizen Einsätze enthalten.

5. Verfahren nach Anspruch 4, **dadurch gekennzeichnet, dass** jeder Einsatz dazu bestimmt ist, in der Platine oder der Brücke eine Form zu verwirklichen.

6. Verfahren nach Anspruch 5, **dadurch gekennzeichnet, dass** die Form ein Lager ist.

7. Verfahren nach Anspruch 5, **dadurch gekennzeichnet, dass** die Form einer Verzierung ist.

8. Verfahren nach Anspruch 4, **dadurch gekennzeichnet, dass** jeder Einsatz ein Organ bildet, das dazu bestimmt ist, in die Platine oder die Brücke integriert zu werden.

9. Verfahren nach Anspruch 8, **dadurch gekennzeichnet, dass** das Organ ein Lager ist.

10. Verfahren nach Anspruch 8, **dadurch gekennzeichnet, dass** das Organ eine Verzierung ist.

11. Verfahren nach den Ansprüchen 1 oder 2, **dadurch gekennzeichnet, dass** der Schritt b) darin besteht, die Platine oder die Brücke durch Gießen des Materials in eine Gießform zu verwirklichen, und dass der Schritt c) darin besteht, die Gesamtheit zu kühlen (C), derart, dass dem Element eine amorphe Struktur verliehen wird.

12. Verfahren nach Anspruch 11, **dadurch gekennzeichnet, dass** das Formen durch Gießen vom Einspritztyp ist.

13. Verfahren nach den Ansprüchen 11 oder 12, **dadurch gekennzeichnet, dass** die Gießform Einsätze umfasst.

14. Verfahren nach Anspruch 13, **dadurch gekennzeichnet, dass** jeder Einsatz dazu bestimmt ist, in der Platine oder der Brücke eine Form zu verwirklichen.

15. Verfahren nach Anspruch 14, **dadurch gekennzeichnet, dass** die Form ein Gewinde ist.

16. Verfahren nach Anspruch 14, **dadurch gekennzeichnet, dass** die Form ein Lager ist.

17. Verfahren nach Anspruch 14, **dadurch gekennzeichnet, dass** die Form eine Verzierung ist.

18. Verfahren nach Anspruch 13, **dadurch gekennzeichnet, dass** jeder Einsatz ein Organ bildet, das dazu bestimmt ist, in die Platine oder die Brücke integriert zu werden.

19. Verfahren nach Anspruch 18, **dadurch gekennzeichnet, dass** das Organ ein Lager ist.

20. Verfahren nach Anspruch 18, **dadurch gekennzeichnet, dass** das Organ eine Verzierung ist.

21. Verfahren nach einem der Ansprüche 1 bis 20, **dadurch gekennzeichnet, dass** das Einsetzen (E) des komplementären Organs die folgenden Schritte umfasst:
● lokales Erhitzen der Oberfläche der Platine oder der Brücke, die das Organ aufnehmen soll, auf eine Temperatur im Bereich von der Glasübergangstemperatur zu der Kristallisationstemperatur des die Platine oder die Brücke bildenden Materials; und
● Ausüben eines Drucks auf das Organ, damit dieses Letztere in die Platine oder die Brücke eindringt.

22. Verfahren nach einem der Ansprüche 1 bis 20, **dadurch gekennzeichnet, dass** das Einsetzen (E) des komplementären Organs die folgenden Schritte umfasst:
● Erhitzen des Organs, das auf der Oberfläche der Platine oder der Brücke aufgenommen werden soll, auf eine Temperatur oberhalb der Glasübergangstemperatur des die Platine oder die Brücke bildenden Materials; und
● Ausüben eines Drucks auf das Organ, damit dieses Letztere die Platine oder die Brücke lokal erhitzt und in diese Platine oder diese Brücke eindringt.

23. Verfahren nach einem der Ansprüche 1 bis 22, **dadurch gekennzeichnet, dass** das wenigstens eine komplementäre Organ ein Rubinlager enthält.

24. Verfahren nach einem der vorhergehenden Ansprüche, **dadurch gekennzeichnet, dass** das Verfahren (1) nach dem Schritt e) den Schritt umfasst, der darin besteht, die Platine oder die Brücke zu kristallisieren (F).

25. Verfahren nach einem der vorhergehenden Ansprüche, **dadurch gekennzeichnet, dass** das verwendete Material vollständig amorph ist.
